# EUROPÄISCHE PATENTSCHRIFT

(11) **EP 0 039 313 B1**
(45) Veröffentlichungstag und Bekanntmachung des Hinweises auf die Patenterteilung: **07.03.1984**
(21) Anmeldenummer: 81810157.8
(22) Anmeldetag: 24.04.1981
(51) Int. Cl.: G03C 5/52

(54) **Verfahren zur Herstellung eines photographischen Bildes nach dem Silberfarbbleichverfahren und das zu diesem Verfahren geeignete photographische Material**
Process for the production of a photographic image by the silver-dye bleaching process and the photographic material intended for this process
Procédé pour la production d'une image photographique par le procédé de blanchiment des couleurs à l'argent et le matériau photographique approprié à ce procédé

(30) Priorität: 30.04.1980 CH 3344/80
(43) Veröffentlichungstag der Anmeldung: 04.11.1981
(73) Patentinhaber: CIBA-GEIGY AG, 4002 Basel (CH)
(72) Erfinder: Meyer, Armin, Dr., CH-1782 Belfaux (CH); Boragine, Carlo, Dr., CH-1752 Villars-sur-Glâne (CH)

## Beschreibung

Die vorliegende Erfindung betrifft ein neues Verfahren zur Herstellung eines photographischen Bildes nach dem Silberfarbbleichverfahren, die Verwendung des Verfahrens zur Herstellung von photographischen Bildern sowie ein geeignetes photographisches Aufzeichnungsmaterial.

Ein übliches Material für das Silberfarbbleichverfahren enthält mindestens eine mit einem bildmässig bleichbaren Farbstoff angefärbte Emulsionsschicht. Ein solches Material wird belichtet, entwickelt und schliesslich zu einem Bild verarbeitet, indem man den Farbstoff in Abhängigkeit vom entwickelten metallischen Silber bleicht und das überschüssige Silberhalogenid und metallische Silber aus dem Material entfernt. Besonders wichtig sind mehrschichtige Materialien für Bilder in natürlichen Farben, die auf einem transparenten oder reflektierenden Träger eine rotempfindliche mit Cyanfarbstoff angefärbte Silberhalogenidemulsionsschicht, darüber eine grünempfindliche mit Magentafarbstoff angefärbte Silberhalogenidemulsionsschicht und zu obersteine blauempfindliche mit Gelbfarbstoff angefärbte Silberhalogenidemulsionsschicht enthalten. Zwischen diesen Emulsionsschichten können sich ausserdem Filterschichten und andere Zwischenschichten befinden.

Beim konventionellen Aufbau eines Silberfarbbleichmaterials befinden sich der Bildfarbstoff und die diesem Farbstoff zugeordnete Silberhalogenidemulsion jeweils in der gleichen Schicht.

Es hat sich aber verschiedentlich als Vorteil erwiesen, von diesem Prinzip abzuweichen und wenigstens einen Teil der lichtempfindlichen Silberhalogenidemulsion in einer der Bildfarbstoff enthaltenden Schicht benachbarten Schicht unterzubringen.

So wird z.B. in CH-A Nr. 383335 vorgeschlagen, die Gradationskurve eines Silberfarbbleichmaterials, insbesondere im Schulterteil, dadurch zu beeinflussen, dass man eine Bildfarbstoff enthaltende und eine von Bildfarbstoff freie Emulsionsschicht derart übereinander anordnet, dass die farbstofffreie Schicht über der farbstoffhaltigen Schicht auf der der Lichtquelle zugewandten Seite liegt. Die umgekehrte Anordnung, bei welcher die Bildfarbstoff enthaltende Emulsionsschicht über einer farbstofffreien Emulsionsschicht auf der dem Lichteinfall zugewandten Seite angeordnet ist, wird in CH-A Nr. 456434 beschrieben. Es gelingt mit dieser Anordnung, die Gradation vor allem im Fussteil der Kurve günstig zu beeinflussen. In CH-A Nr. 465804 wird schliesslich noch eine Anordnung beschrieben, bei welcher eine Bildfarbstoff enthaltende Silberhalogenidemulsionsschicht zwischen zwei farbstofffreien lichtempfindlichen Emulsionsschichten angeordnet wird. Mit dieser Massnahme erreicht man eine speziell grosse Freiheit in der Beeinflussung der Gradationskurve des Silberfarbbleichmaterials.

In US-A Nr. 2391198 wird vorgeschlagen, zwischen zwei Bildfarbstoff enthaltenden Silberhalogenidemulsionsschichten eine dritte, farbstofffreie Emulsionsschicht anzuordnen, wobei diese farblose Schicht dazu dient, aus den Nachbarschichten durch Diffusion eingewanderte Farbstoffe bei der späteren Farbbleichung auszubleichen, um so einerseits unerwünschte Farbkopplungen zwischen den gefärbten Emulsionsschichten, andererseits aber auch die Bildung eines zurückbleibenden Farbschleiers zu unterbinden.

In US-A Nr. 2183394 und in GB-A Nr. 483464 werden Anordnungen beschrieben, in welchen gefärbte und ungefärbte Silberhalogenidemulsionsschichten nebeneinander verwendet werden, wobei die ungefärbten Emulsionsschichten nach der Silberentwicklung mit weiteren Farbstoffen angefärbt werden, um damit bestimmte Farbeffekte zu erzielen.

Gemeinsames Merkmal des Schichtaufbaus in all diesen vorerwähnten Patentschriften ist die Verwendung von bildwirksamen Schichten, die entweder eine lichtempfindliche Silberhalogenidemulsionsschicht allein oder eine Silberhalogenidemulsionsschicht mit Bildfarbstoffen enthalten. Im Gegensatz dazu wird in GB-A Nr. 421727 ein Silberfarbbleichmaterial beschrieben, welches in einer Schicht eine lichtempfindliche Silberhalogenidemulsion ohne Farbstoff und unter, über oder zu beiden Seiten dieser Schicht eine silberhalogenidfreie lichtunempfindliche Farbstoffschicht enthält. Die beim Farbbleichprozess eintretende Fernbleichung in die benachbarte Schicht kommt dadurch zustande, dass die dabei verwendeten Farbbleichkatalysatoren, z.B. Diazinverbindungen, am Bildsilber zur Dihydroverbindung reduziert werden und in diesem Zustand über die kurze Strecke bis zu den benachbarten Farbstoffschichten zu wandern vermögen. Auf dem gleichen Prinzip beruhen auch die in den vorerwähnten Zitaten CH-A Nrn. 383335, 456434 und 465804 beschriebenen Verfahren.

Die oben beschriebenen photographischen Materialien zeigen jedoch hinsichtlich Bildschärfe und Auflösungsvermögen noch gewisse Nachteile, die verbesserungsbedürftig sind.

Aufgabe der vorliegenden Erfindung ist es deshalb, ein Verfahren zurHerstellung eines photographischen Bildes nach dem Silberfarbbleichverfahren bereitzustellen, welches diese Nachteile überwindet und photographische Bilder von z.B. besonders hoher Bildschärfe liefert.

Es wurde nun gefunden, dass ein Silberfarbbleichmaterial, bei welchem mindestens eine Bildfarbstoff enthaltende Silberhalogenidemulsionsschicht derart in zwei Komponenten aufgeteilt ist, dass eine silberhalogenidfreie Bildfarbstoffschicht auf der dem Lichteinfall zugekehrten Seite unmittelbar über einer ihr zugeordneten Bildfarbstoff enthaltenden Silberhalogenidemulsionsschicht angeordnet ist, gegenüber konventionellen Materialien und auch gegenüber solchen Materialien, bei denen Bildfarbstoff und Emulsion zwar teilweise getrennt sind, wobei aber alle Schichten, oder zumindest die dem einfallenden Licht zugekehrten Schichten eine Silberhalogenidemulsion enthalten, überraschende Vorteile aufweist: Durch die über die Emuulsionsschicht angeordnete silberhalogenidfreie Farbstoffschicht wird nämlich das von innerhalb des Schichtverbandes weiter oben liegenden Schichten stammende Streulicht weitgehend absorbiert, und zwar um so stärker, je mehr dieses von der senkrechten Einfallsrichtung abweicht und deshalb eine grössere Schichtdicke zu durchmessen hat. Daraus resultiert ein grosser Gewinn an Bildschärfe. Grundsätzlich kann dabei der gesamte, in einem Schichtpaar verwendete Bildfarbstoff der oberen, silberhalogenidfreien Schicht einverleibt werden. Da eine solche Anordnung die Gradation des photographischen Materials jedoch ungünstig beeinflusst, wird ein Teil des Bildfarbstoffs in der emulsionshaltigen Schicht untergebracht.

Gegenstand der vorliegenden Erfindung ist somit ein Verfahren zur Herstellung eines photographischen Bildes nach dem Silberfarbbleichverfahren durch Belichtung, Silberentwicklung, Farbbleichung, Silberbleichung und Fixierung und unter Verwendung eines photographischen Materials, das auf einem Träger lichtempfindliche Silberhalogenid- und Farbstoffschichten enthält, wobei die Farbstoffschichten jeweils unmittelbar über den lichtempfindlichen Silberhalogenidschichten angeordnet sind, dadurch gekennzeichnet, dass man ein photographisches Material mit mindestens einer lichtempfindlichen Silberhalogenidemulsionsschicht, welche einen diffusionsfesten, bleichbaren Bildfarbstoff enthält, und ummittelbar darüber, auf der der Lichtquelle zugewandten Seite, eine von Silberhalogenid freie, einen diffusionsfesten, bleichbaren Bildfarbstoff enthaltende Schicht enthält, bildmässig belichtet und in Anwesenheit eines Farbbleichkatalysators zu einem Farbbild verarbeitet, wobei das Farbbild ausschliesslich durch vorder Belichtung im photographischen Material vorhandene Bildfarbstoffe erzeugt wird.

Ein weiterer Gegenstand der Erfindung betrifft das für das erfindungsgemässe Verfahren geeignete photographische Material und die Verwendung dieses Verfahrens zur Herstellung von photographischen Bildern.

Bei dem in der lichtempfindlichen Silberhalogenidemulsionsschicht enthaltenen diffusionsfesten, bleichbaren Cyan-, Magenta- oder Gelbfarbstoff und bei dem in der silberhalogenidfreien Schicht enthaltenen Farbstoff handelt es sich im allgemeinen um denselben Farbstoff.

Das photographische Material kann ein einziges solches Schichtenpaar oder mehrere solcher Schichtenpaare enthalten, z.B. in einem trichromatischen Material je eines für die zwei Grundfarben Cyan und Magenta. Für die zuoberst angeordnete Grundfarbe, d.h. also die Gelbschicht, ist die erfindungsgemässe Anordnung allerdings ohne Effekt, da hier keine Streustrahlung aus weiter oben gelegenen Schichten eintreffen kann. Ausser den die Silberhalogenidemulsion und/oder den Bildfarbstoff enthaltenden Schichten können im photographischen Material noch weitere Schichten enthalten sein, z.B. Schutzschichten, Trennschichten, Filterschichten, wobei gegebenenfalls einzelne dieser Schichten, sofern sie einer Silberhalogenidemulsionsschicht benachbart sind, ebenfalls Bildfarbstoffe enthalten können.

Als Bildfarbstoffe sind die bekannten bleichbaren Azofarbstoffe verwendbar, insbesondere wasserlösliche, diffusionsfeste Azofarbstoffe, wie sie z.B. in CH-A Nr. 572230 aufgezählt sind. Weiterhin lassen sich auch öllösliche Farbstoffe und Pigmente verwenden, sofern sie durch die üblichen Farbbleichbäder genügend rasch und vollständig ausgebleicht werden.

Eine günstige Anordnung ergibt sich z.B. gemäss Fig. 1, bei der auf einem Träger S nacheinander eine Gelatinehaftschicht G, eine rotempfindliche Emulsionsschicht mit einem Cyanfarbstoff C1, eine emulsionsfreie Schicht mit einem Cyanfarbstoff C2, eine silberhalogenidfreie Schicht mit einem Magentafarbstoff M1, eine grünsensibilisierte Emulsionsschicht mit einem Magentafarbstoff M2, eine Schicht mit Magentafarbstoff M3, eine silberhalogenidfreie Schicht mit gelbem Bildfarbstoff Y1, eine blauempfindliche Emulsionsschicht mit gelbem Bildfarbstoff Y2 und eine aus Gelatine bestehende Schutzschicht übereinander angeordnet sind. Die Schichten C1 /C2 und M2/M3 bilden Schichtpaare gemäss der vorliegenden Erfindung. Die zusätzliche, Magentafarbstoff enthaltende Schicht M1 dient einerseits als Bildfarbstoffschicht, andererseits gleichzeitig als zusätzliche Trennschicht zwischen den beiden Schichten C2 und M2. Im gleichen Sinne wirkt die gelb gefärbte Schicht Y1.

Die Zahlenwerte in Fig. 1, wie auch in den darauffolgenden Fig. 2 und 3, bedeuten die jeweiligen Trockenschichtdicken in Mikrometer.

Als Träger für die photographischen Schichten dienen die üblichen opaken oder transparenten Materialien wie Glas, Cellulosetriacetat, Polyester, beschichtetes Papier oder künstliche Papiere aus Polystyrol oder Nylonfasern.

Silberhalogenidfreie, Bildfarbstoff enthaltende Schichten können gegebenenfalls auch als Schutzschichten dienen, indem sie darunter befindliche Emulsionsschichten vor Verkratzen und anderweitiger mechanischer Beanspruchung schützen. Insbesondere können sie diese Funktion auch während des Beschichtungsvorganges erfüllen, wo sie, z.B. als oberste Schicht eines Mehrfachschichtpaketes aufgetragen, während der Trocknung die darunter liegende druckempfindliche Emulsionsschicht vor direkter Berührung durch Walzen und Bildung von Druckschleier zu schützen vermögen.

Als lichtempfindliche Silberhalogenidemulsionen werden vorzugsweise Silberhalogenidemulsionen oder Mischemulsionen, wie z.B. solche aus Silberchloridbromid, Silberbromidjodid oder Silberchloridbromidjodid verwendet. Da in Silberfarbbleichmaterialien stets ein Teil des einfallenden Lichtes durch die vorhandenen Bildfarbstoffe absorbiert wird, ist es im allgemeinen vorteilhaft, möglichst empfindliche Silberhalogenidemulsionen zu verwenden. Dies gilt insbesondere dann, wenn, wie bei den üblichen Materialien für Bilder in natürlichen Farben, die Emulsionen in den Spektralbereichen sensibilisiert sind, die dem jeweiligen Absorptionsmaximum des zugeordneten Bildfarbstoffs entsprechen. Die optische Desensibilisierung, d.h. der Verlust an aktinischem Licht, ist in diesem Fall besonders stark. Das Verfahren kann durch Verwendung von Emulsionen, die nicht im Hauptabsorptionsbereich deszugeordneten Bildfarbstoffs sensibilisiert sind, auch für die Herstellung von sog. Falschfarbenbildern verwendet werden.

Wegen ihrer hohen Empfindlichkeit haben sich Silberhalogenidemulsionen vom kubisch-monodispersen Typ, wie sie nach bekannten Methoden, z.B. nach der Doppelstrahlmethode erzeugt werden können, als besonders geeignet erwiesen. Dies ist insbesondere dort der Fall, wo die inhärent steile Gradation der monodispersen Emulsionen nicht störend wirkt. Neben ihrer hohen Empfindlichkeit haben die kubisch-monodispersen Emulsionen auch den Vorteil, im erfindungsgemässen Verfahren besonders scharfe Bilder zu liefern.

Der bereits vorhandene Vorteil eines erhöhten Auflösungsvermögens kann damit noch weiter verstärkt und insbesondere für die Herstellung von Mikrofilmen und dergleichen nutzbar gemacht werden.

Für die Fälle, in denen eine steile Gradation nicht erwünscht ist, können dem erfindungsgemässen Material polydisperse Emulsionen eingearbeitet werden. Dies führt zu einer Abflachung der Gradation, ohne dass jedoch das Auflösungsvermögen des erfindungsgemässen Materials wesentlich beeinträchtigt wird.

Zur Verarbeitung der erfindungsgemässen photographischen Materialien dienen die bekannten Verfahren, welche die üblichen Prozessstufen wie Silberentwicklung, Farbbleichung, Silberbleichung und Fixierung, sowie gegebenenfalls eine oder mehrere Wässerungsstufen umfassen, wobei die Silberbleichung gegebenenfalls mit der Farbbleichung und/oder der Fixierung zu einer einzigen Verarbeitungsstufe zusammengefasst sein kann. Geeignete Verarbeitungsverfahren sind z.B. in DE-A Nrn. 1924723, 2258076, 2423814, 2448433, 2547720 und 2651969 beschrieben.

Wegen ihres erhöten Auflösungsvermögens eignen sich die erfindungsgemäss verwendeten photographischen Materialien insbesondere für die Herstellung von Mikrofilmen. Ein Mikrofilm, mit welchem sich in einem Arbeitsgang direkt positive farbige Abbildungen herstellen lassen, kann, wie in Beispiel 1 angegeben, hergestellt werden.

### Beispiel 1:

Unter Verwendung einer kubisch-monodispersen Silberchloridbromidemulsion mit 20 Mol-% Silberchlorid, deren Kristalle eine Kantenlänge von 0,20 µm besitzen, sowie der folgenden Bildfarbstoffe: des Cyanfarbstoffs:

des Magentafarbstoffs:

und des Gelbfarbstoffs:

wird ein photographisches Material gemäss der vorliegenden Erfindung hergestellt, indem man die entsprechenden Gelatineschichten nacheinander auf einen Polyesterträger S aufträgt und trocknet.

In der nachfolgenden Tabelle sind die für jede Schicht aufgetragenen Gewichtsmengen Silber (Ag), Gelatine (Gel) und Farbstoff (FS) in Milligramm pro Quadratmeter angegeben.

Die für die Cyanemulsionsschicht 2 verwendete Silberhalogenidemulsion wurde zuvor für rotes Licht und diejenige für die Magentaemulsionsschicht für grünes Licht sensibilisiert.

Die Anordnung der Schichten entspricht der Fig. 1.

Zum Vergleich wird unter Verwendung der gleichen Silberhalogenidemulsionen und Bildfarbstoffe ein zweites photographisches Material mit konventioneller Schichtfolge hergestellt, wobei die Silber- und Farbstoffmenge in den einzelnen Schichten so gewählt wird, dass nach Belichtung und Verarbeitung etwa die gleiche optische Dichte resultiert:

Diese Schichtanordnung entspricht der Fig. 2. Die Zahlen in den Fig. 1 und 2 geben Trockenschichtdicken in Mikrometer an.

Die in der Fig. 2 mit Z bezeichnete Schicht kann zusätzlich kolloidales Silber und/oder einen bleichbaren gelben Azofarbstoff enthalten. Sie wirkt in diesem Fall als Gelbfilterschicht, welche die Einwirkung von blauer Strahlung auf die grün-und rotempfindlichen Schichten verhindern soll. Bei der Farbbleichung wird die Gelbfilterschicht völlig entfärbt. Der Einbau der Gelbfilterschicht ist nur dann notwendig, wenn die zuoberst liegende Gelbschicht keine genügende Filterwirkung besitzt.

Aus dem Vergleich der Fig. 1 und 2 ist ersichtlich, dass das resultierende konventionelle Material wegen Verwendung grösserer Mengen von Gelatine eine um ca. 25% höhere Gesamtschichtdicke aufweist. Dieser erhöhte Wert ist notwendig, um dem Material die erwünschten sensitometrischen Eigenschaften zu verleihen. Die erhöhte Schichtdicke wirkt sich jedoch ungünstig auf die Abbildungsschärfe aus, wie aus den Resultaten der photographischen Auswertung hervorgeht.

Je ein Streifen beider Materialien wird belichtet und anschliessend wie folgt bei einer Temperatur von 24°C verarbeitet:

Vergleicht man die belichteten und verarbeiteten Stufenkeile, so zeigen beide Materialien - wie beabsichtigt - praktisch identische sensitometrische Werte. Ein Unterschied ergibt sich jedoch hinsichtlich der photographischen Schärfeleistung bzw. des Auflösungsvermögens.

Zur Messung der Abbildungsschärfe (Acutance) wird das Verfahren von G. C. Higgins und R. N. Wolfe in _{"}J. of the SMPTE", 65, 26 (Jan. 1965) und in _{"}J. of the Opt. Soc. of America", 45, 121 (Febr. 1955) benutzt.

Dazu wird eine scharfe Kante Kontaktverfahren auf das Material abgebildet. Nach Verarbeitung wird in der Umgebung des Übergangs vom belichteten zum unbelichteten Teil der Dichteverlauf mit einem Mikrodensitometer gemessen. Die Schärfeleistung ist dabei um so besser, je steiler der Übergang vom belichteten zum unbelichteten Gebiet verläuft. Die Steilheit dieses Übergangs wird nach einer von den oben erwähnten Autoren beschriebenen Methode berechnet und bedeutet, zahlenmässig ausgedrückt, die Dichtezunahme pro Mikrometer auf einer senkrecht zur belichteten Kante verlaufenden Messlinie.

Das erfindungsgemässe Material ergibt bei dieser Messung einen Wert von 14,3 -10-³, das Vergleichsmaterial mit konventionellem Schichtaufbau dagegen nur einen Wert von 10,6.10-3. Diese Verbesserung der Schärfeleistung ist auf die geringere Schichtdicke des erfindungsgemässen Materials und auf die Verminderung der Lichtstreuung durch den erfindungsgemässen Schichtaufbau zurückzuführen.

### Beispiel 2:

Der im Beispiel 1 und der zugehörigen Fig. 1 beschriebene Versuch wird wiederholt, wobei jedoch anstelle der kubisch-monodispersen Emulsion eine polydisperse Silberbromojodidemulsion mit einem mittleren Teilchendurchmesser von 0,20 µm verwendet wird, deren Kristalle 2,6 Mol-% Silberjodid enthalten. Ferner wird anstelle des im Beispiel 1 genannten Cyanfarbstoffes ein solcher der Formel verwendet, wobei in der Cyanemulsionsschicht und Cyanfarbschicht die folgenden Mengenverhältnisse von Silber, Farbstoff und Gelatine verwendet werden:

Auch die mit diesem Material hergestellten Bilder zeigen eine deutliche Verbesserung der Schärfeleistung gegenüber Bildern aus dem konventionellen Material gemäss Fig. 2.

### Beispiel 3:

Mit den im Beispiel 1 verwendeten Komponenten wird ein photographisches Material hergestellt, das sich von demjenigen des Beispiels 1 durch die Anzahl und Reihenfolge der verwendeten Schichten unterscheidet:
Die Schichten Y2 und Y1 des Materials aus Beispiel 1, Fig. 1, werden zu einer einzigen Schicht Y zusammengelegt, ebenso die in Fig. 1 mit M1 und M3 bezeichneten Schichten, die nunmehr, wie in Fig. 3 gezeigt, zu einer einzigen emulsionsfreien Farbstoffschicht M2 oberhalb der grünsensibilisierten Emulsionsschicht M1 zusammengelegt werden.

Die fehlenden, gemäss Beispiel 1 als Trennschichten wirkenden Schichten M1 und Y1 der Fig. 1, werden, wie in Fig. 3 dargestellt, durch Gelatinezwischenschichten ersetzt: Z1 zwischen dem Cyan- und dem Magentaschichtpaket und Z2 zwischen dem Gelb- und dem Magentaschichtpaket.

Die Zwischenschicht Z2 wird dabei zusätzlich durch Einarbeitung von 21 mg/m² kolloidalem Silber und 17 mg/m² des im Beispiel 1 beschriebenen gelben Farbstoffs zu einer bleichbaren Gelbfilterschicht ausgebildet.

Auch diese Schichtanordnung ergibt gegenüber dem konventionellen Material gemäss Fig. 2 eine deutliche Verbesserung der Bildschärfe.

## Patentansprüche

1. Verfahren zur Herstellung eines photographischen Bildes nach dem Silberfarbbleichverfahren durch Belichtung, Silberentwicklung, Farbbleichung, Silberbleichung und Fixierung und unter Verwendung eines photographischen Materials, das auf einem Träger lichtempfindliche Silberhalogenid- und Farbstoffschichten enthält, wobei die Farbstoffschichten jeweils unmittelbar über den lichtempfindlichen Silberhalogenidschichten angeordnet sind, dadurch gekennzeichnet, dass man ein photographisches Material mit mindestens einer lichtempfindlichen Silberhalogenidemulsionsschicht, welche einen diffusionsfesten, bleichbaren Bildfarbstoff enthält, und unmittelbar darüber, auf der der Lichtquelle zugewandten Seite, eine von Silberhalogenid freie, einen diffusionsfesten, bleichbaren Bildfarbstoff enthaltende Schicht enthält, bildmässig belichtet und in Anwesenheit eines Farbbleichkatalysators zu einem Farbbild verarbeitet, wobei das Farbbild ausschliesslich durch vor der Belichtung im photographischen Material vorhandene Bildfarbstoffe erzeugt wird.

2. Verfahren nach Anspruch 1, dadurch gekennzeichnet, dass in der Silberhalogenidemulsionsschicht und in der benachbarten silberhalogenidfreien Bildfarbstoffschicht der gleiche Bildfarbstoff verwendet wird.

3. Verfahren nach Anspruch 1, dadurch gekennzeichnet, dass das photographische Material mindestens 2 Paare aus je einer Silberhalogenidemulsionsschicht und einer benachbarten silberhalogenidfreien Bildfarbstoffschicht enthält, wobei jeweils eines der Schichtenpaare einen der Bildfarbstoffe Cyan oder Magenta enthält.

4. Verfahren nach Anspruch 3, dadurch gekennzeichnet, dass die silberhalogenidfreien Bildfarbstoffschichten als Schutzschichten dienen.

5. Verfahren nach einem der Ansprüche 1 bis 4, dadurch gekennzeichnet, dass die lichtempfindliche Silberhalogenidemulsionsschicht derart sensibilisiert ist, dass ihr Empfindlichkeitsmaximum mit dem Absorptionsmaximum des zugeordneten Bildfarbstoffs übereinstimmt.

6. Verfahren nach einem der Ansprüche 1 bis 5, dadurch gekennzeichnet, dass in mindestens einer lichtempfindlichen Silberhalogenidemulsionsschicht eine kubisch-monodisperse Silberhalogenidemulsion verwendet wird.

7. Photographisches Material für das Silberfarbbleichverfahren, das auf einem Träger Bildfarbstoff und Silberhalogenidemulsionen enthaltende Schichten aufweist, wobei die Farbstoffschichten jeweils unmittelbar über den lichtempfindlichen Silberhalogenidschichten angeordnet sind, dadurch gekennzeichnet, dass es mindestens eine lichtempfindliche Silberhalogenidemulsionsschicht, welche einen diffusionsfesten, bleichbaren Bildfarbstoff enthält, und unmittelbar darüber, auf der der Lichtquelle zugewandten Seite, eine von Silberhalogenid freie, einen diffusionsfesten, bleichbaren Bildfarbstoff enthaltende Schicht enthält.

8. Verwendung des photographischen Materials nach Anspruch 7 zur Herstellung von photographischen Bildern.

## Claims

1. A process for the production of a photographic colour image by the silver dye bleach process, by exposure, silver developing, dye bleaching, silver bleaching and fixing, and using a photographic material which contains light-sensitive silver halide layers and dye layers on a support, each of said dye layers being directly located above the light-sensitive silver halide layers, which process comprises exposing imagewise a photographic material which has at least one light-sensitive silver halide emulsion layer which can contain a diffusion-resistant, bleachable image dye, and immediately above it, on the side facing the light source, a silver halide-free layer containing a diffusion-resistant bleachable image dye and processing the material, in the presence of a dye bleach catalyst, to give a colour image, said colour image being produced exclusively by image dyes present in the photographic material prior to exposure.

2. A process according to claim 1, wherein the same image dye is used in the silver halide- containing layer and in the adjacent silver halide-free dye layer.

3. A process according to claim 1, wherein the photographic material contains at least 2 pairs each comprising a silver halide-emulsion layer and an adjacent silver halide-free dye layer, each of the pairs of layers containing one of the image dyes cyan or magenta.

4. A process according to claim 3, wherein the silver halide-free layers containing image dye can serve as protective layers.

5. A process according to any one of claims 1 to 4, wherein the light-sensitive silver halide emulsion is sensitised in such a way that its sensitivity maximum matches the absorption maximum of the corresponding image dye.

6. A process according to any one of claims 1 to 5, wherein a cubic-monodisperse silver halide emulsion is used in at least one light-sensitive silver halide-emulsion layer.

7. A photographic material for the silver dye bleach process, which contains, on a support, layers containing image dye and silver halide emulsions, each of said dye layers being directly located above the light-sensitive silver halide layers, which material contains at least one light-sensitive silver halide-emulsion layer which can contain a diffusion-resistant, bleachable image dye, and immediately above it, on the side facing the light source, a silver halide-free layer containing a diffusion-resistant bleachable image dye.

8. Use of a photographic material according to claim 7 for the production of colour images.

## Revendications

1. Procédé pour la production d'une image photographique par le procédé de blanchiment des couleurs à l'argent par exposition, développement de l'argent, blanchiment des couleurs, blanchiment de l'argent et fixage et en utilisant un matériau photographique qui contient, sur un support, des couches de colorants et d'halogénure d'argent photosensibles, les couches de colorants étant disposées, à chaque fois, directement au-dessus des couches d'halogénure d'argent photosensibles, caractérisé par le fait que l'on expose, conformément à l'image, un matériau photographique, ayant au moins une couche d'émulsion d'halogénure d'argent photosensible, qui contient un colorant pour image blanchissable non diffusible et, immédiatement au-dessus, du côté exposé à la source lumineuse, une couche sans halogénure d'argent, contenant un colorant pour image blanchissable non diffusible, et en ce qu'on le transforme en une image colorée en présence d'un catalyseur de blanchiment des couleurs, l'image colorée étant obtenue exclusivement par les colorants pour image présents dans le matériau photographique avant l'exposition.

2. Procédé selon la revendication 1, caractérisé par le fait que, dans la couche d'émulsion d'halogénure d'argent et dans la couche de colorant pour image sans halogénure d'argent voisine, on utilise le même colorant.

3. Procédé selon la revendication 1, caractérisé par le fait que le matériau photographique contient au moins 2 paires constituées chacune d'une couche d'émulsion d'halogénure d'argent et d'une couche voisine de colorant pour image sans halogénure d'argent, l'une des paires de couches contenant à chaque fois un colorant pour image cyan ou magenta.

4. Procédé selon la revendication 3, caractérisé par le fait que les couches de colorant pour image sans halogénure d'argent servent de couches protectrices.

5. Procédé selon l'une des revendications 1 à 4, caractérisé par le fait que la couche d'émulsion d'halogénure d'argent photosensible est sensibilisée de telle sorte que son maximum de sensibilité corresponde au maximum d'absorption du colorant pour image qui lui est coordonné.

6. Procédé selon l'une des revendications 1 à 5, caractérisé par le fait que, dans au moins une couche d'émulsion d'halogénure d'argent photosensible, on utilise une émulsion d'halogénure d'argent cubique-monodispersée.

7. Matériau photographique pour le procédé de blanchiment des couleurs à l'argent, qui présente, sur un support, des couches contenant colorant pour image et émulsions d'halogénure d'argent, les couches de colorant étant à chaque fois disposées directement au-dessus des couches d'halogénures d'argent photosensibles, caractérisé par le fait qu'il renferme au moins une couche d'émulsion d'halogénure d'argent photosensible, qui contient un colorant pour image blanchissable, non diffusible, et, directement au-dessus, du côté exposé à la source lumineuse, une couche sans halogénure d'argent, contenant un colorant pour image blanchissable non diffusible.

8. Utilisation du matériau photographique selon la revendication 7 pour la production d'images photographiques.
